# FASCICULE DE BREVET EUROPEEN

(11) **EP 0 275 774 B1**
(45) Date de publication et mention de la délivrance du brevet: **26.06.1991**
(21) Numéro de dépôt: 87402937.4
(22) Date de dépôt: 21.12.1987
(51) Int. Cl.: C22C 1/03, B22F 1/00

(54) **Procédé de réalisation de boulets chrome-aluminium pour l'ajout de chrome dans des bains d'aluminium en fusion**
Verfahren zur Herstellung von Chrom-Aluminium-Kügelchen als Chrom-Zusätze zur Aluminium-Schmelze
Process for preparing chromium-aluminium agglomerates for adding chromium to a melt of aluminium

(30) Priorité: 22.12.1986 FR 8617981
(43) Date de publication de la demande: 27.07.1988
(73) Titulaire: Delachaux S.A., F-92231 GennevilliersCédex (FR)
(72) Inventeur: Defrance, Alain, F-78350 Les Loges en Josas (FR)
(74) Mandataire: Martin, Jean-Jacques

(56) Documents cités:
- EP-A- 0 102 892
- EP-A- 0 229 499
- WO-A-84/00050
- US-A- 3 592 637
- US-A- 4 104 059

## Description

La présente invention concerne un procédé de réalisation de boulets chrome-aluminium pour l'ajout de chrome dans des bains d'aluminium en fusion.

Plus précisément, elle concerne la réalisation de tels boulets, contenant x% de chrome et y% d'aluminium où x et y sont des teneurs en poids répondant aux relations suivantes :

$\text{70 ≦ x ≦ 80}$
$\text{20 ≦ y ≦ 30}$
$\text{x+y = 100,}$

par réalisation d'une poudre contenant x% de chrome et y% d'aluminium puis compactage de cette poudre en boulets.

Selon un procédé connu, décrit par le brevet américain N^{o} 3 592 637, on réalise des boulets destines à l'ajout de chrome dans des bains d'aluminium en fusion par compactage d'une poudre que l'on obtient en mélangeant une quantité de l'ordre de 10% à 90% d'un matériau finement divisé formé de chrome ou d'un alliage de chrome, et environ 10 à 90% d'aluminium finement divisé, dont la présence sous cette forme est présentée, dans ce brevet américain, comme indispensable pour assurer la dissolution ultérieure des boulets dans le bain d'aluminium en fusion.

Or, il apparaît que les boulets obtenus par ce procédé connu ne donnent pas entièrement satisfaction ; en effet, chaque boulet est formé de deux composants hétérogènes, à savoir d'une part des grains d'aluminium et d'autre part des grains de chrome éventuellement allié, lesquels présentent des comportements différents ; en effet, la granulométrie généralement plus faible de la poudre d'aluminium entrant pour une part importante dans la composition des boulets fait qu'une partie de cette poudre se sépare du reste des boulets pour venir flotter à la surface du bain d'aluminium, auquel cette poudre se mélange mal ; en outre, les grains d'aluminium et les grains de chrome éventuellement allié fondent à des températures différentes, si bien que leur dissolution dans le bain d'aluminium s'effectue dans de mauvaises conditions.

Le brevet américain N^{o} 4 564 393 décrit un autre procédé se distinguant essentiellement du procédé décrit par le brevet américain N^{o} 3 592 637 par le fait qu'un flux est ajouté au mélange de poudre d'aluminium et de poudre de chrome éventuellement allié , avant compactage en boulets ; les boulets réalisés par ce procédé présentent une hétérogénéité comparable à celle des boulets fabriqués selon les enseignements du brevet américain N^{o} 3 592 637, avec les mêmes conséquences, et présentent en outre l'inconvénient d'être plus coûteux en raison de l'addition du flux.

Le but de la présente invention est de remédier à ces inconvénients, en proposant un procédé permettant de réaliser économiquement des boulets présentant une teneur précise en chrome et en aluminium, avec une homogénéité propice à une dissolution dans les meilleures conditions lors de leur incorporation à un bain d'aluminium en fusion.

A cet effet, la présente invention propose de réaliser la poudre contenant x% de chrome et y% d'aluminium, où x et y sont définis comme indiqués plus haut, par la succession des étapes consistant à :
a) réaliser par fusion un alliage de Cr et Al contenant des teneurs en poids de Cr et d'Al approchant respectivement x par excès et y par défaut,
b) broyer finement ledit alliage en une poudre brute et analyser les teneurs respectives dudit alliage ou de ladite poudre brute en poids de Cr et d'Al,
c) si la teneur de l'alliage ou de la poudre brute en poids d'Al est inférieure à y, apporter à la poudre brute un complément d'Al finement divisé pour obtenir ladite poudre contenant x% de Cr et y% d'Al, ledit complément d'Al finement divisé correspondant à moins de 10% du poids de poudre brute.

Les boulets résultant du compactage de la poudre ainsi obtenue présente la totalité ou au moins l'essentiel de leur teneur en aluminium sous forme de grains d'alliage chrome-aluminium, présentant une teneur homogène en ces deux composants et fondant par conséquent à des températures identiques, dont on remarque qu'elles sont inférieures à celles de l'aluminium ou du chrome considéré séparément, si bien que la dissolution des boulets s'effectue dans des conditions particulièrement favorables ; l'éventuel complément d'aluminium finement divisé n'intervient qu'à titre d'ajustement de la teneur en aluminium, dans des proportions qui peuvent être réduites à moins de 5% du poids de poudre brute et par exemple inférieures à 2% ou de l'ordre de 2% environ du poids de poudre brute, grâce à une réalisation soignée de l'alliage de chrome et d'aluminium, ce qui rend pratiquement négligeables les inconvénients inhérents à la présence d'aluminium sous forme de poudre métallique, à savoir l'hétérogénéité de température de fusion et le risque de flottation de cette poudre.

Au contraire, l'éventuel complément de poudre d'aluminium contribue à la compacité des boulets, c'est-à-dire contribue à éviter une trop grande friabilité de ces derniers.

A cet effet, on peut également ajouter à la poudre, avant compactage, un liant qui est avantageusement un liant carboné tel que la bakélite, lequel liant est ajouté dans des proportions suffisamment faibles pour ne pas avoir d'influence sur le comportement des boulets lorsqu'on les plonge dans un bain d'aluminium en fusion ; naturellement, le procédé de compactage est choisi par l'Homme du métier en fonction de l'absence de liant ou de la présence de liant, ainsi que de la nature du liant.

D'autres caractéristiques et avantages de l'invention ressortiront de la description ci-dessous, relative à un mode de mise en oeuvre non limitatif.

Dans cet exemple, on désire réaliser des boulets contenant 75% de chrome et 25% d'aluminium et, à cet effet, on commence par réaliser par fusion, par exemple par aluminothermie, un alliage de chrome et d'aluminium présentant des teneurs en poids de chrome et d'aluminium approchant respectivement 75% par excès et 25% par défaut.

L'alliage ainsi réalisé est ensuite broyé finement en une poudre brute présentant une granulométrie comprise avantageusement entre 0,250 mm environ et 0,053 mm environ, et cette poudre brute ou bien l'alliage lui-même est analysé afin de déterminer la teneur de la poudre brute et de l'alliage en poids de chrome et en poids d'aluminium.

Si ces teneurs correspondent respectivement aux 75% et 25% recherchés, aucune addition de poudre d'aluminium n'est nécessaire.

Si, par contre, la teneur de la poudre brute ou de l'alliage en poids d'aluminium est inférieure aux 25% recherché, on réalise un apport d'aluminium sous forme finement divisée pour ajuster aux 25% requis la teneur en aluminium, et aux 75% requis la teneur en chrome ; l'expérience montre que, par une bonne maîtrise de la technique d'aluminothermie utilisée pour réaliser l'alliage de chrome et d'aluminium, l'apport d'aluminium sous forme de poudre d'aluminium finement divisé peut être réduit à 2% environ ou à moins de 2%, en poids, du poids de poudre d'alliage chrome-aluminium ; l'aluminium finement divisé ainsi éventuellement ajouté à la poudre brute présente avantageusement une granulométrie inférieure à 420µm, avec une proportion de poudre d'aluminium d'une granulométrie inférieure à 53µm n'excédant pas 15% du poids total d'aluminium ainsi éventuellement ajouté.

Dans l'un et l'autre cas, on obtient ainsi une poudre contenant aussi précisément que possible 25% de chrome et 75% d'aluminium.

Cette poudre présente avantageusement une densité de l'ordre de 2,5 ± 0,2.

Ensuite, de préférence, on ajoute à cette poudre de la bakélite, à raison d'environ 2°/00 en poids de bakélite par rapport au poids de la poudre contenant 25% de chrome et 75% d'aluminium, puis on pratique le compactage sous une pression et une température aisément déterminables par un Homme du métier, propres à communiquer aux boulets obtenus par ce compactage une densité avantageusement de l'ordre de 5,6 ± 0,2 et à provoquer la prise de la bakélite ; les boulets sont ensuite prêts à l'usage.

L'addition d'un liant est préférée dans la mesure où elle permet d'éviter un poudroiement des boulets ; l'expérience a montré que la présence d'une faible quantité d'aluminium sous forme de poudre, à l'état non allié, permet de réduire considérablement la quantité de liant nécessaire, et de rendre la présence de ce liant sans conséquence sur le bain d'aluminium ; cette quantité d'aluminium sous forme de poudre, à l'état non allié, est par exemple de l'ordre de 2%, en poids, du poids de poudre d'alliage chrome-aluminium.

En variante, on peut cependant également se dispenser de tout liant en pratiquant un compactage approprié.

Naturellement, la mise en oeuvre du procédé selon l'invention n'est pas limitée à la réalisation de boulets contenant 75% de chrome et 25% d'aluminium, et ce procédé peut s'appliquer avec les mêmes avantages pour des teneurs en chrome allant de 70 à 80%, avec le complément % en aluminium.

Dans chaque cas, on veille à éviter les inconvénients liés à la présence d'une trop grande quantité d'aluminium non allié sous forme de poudre en ajustant aussi précisément que possible les teneurs, en chrome et en aluminium, de l'alliage pour réduire aussi bas que possible en dessous de 10% le complément d'aluminium non allié ajouté sous forme de poudre à cet alliage ; de préférence, on respecte également dans chaque cas les granulométries et densités indiquées précédemment, actuellement considérées comme préférables bien que d'autres valeurs puissent également être choisies sans que l'on sorte pour autant du cadre de la présente invention.

## Revendications

1. Procédé de realisation de boulets contenant x% de Cr et y% d'Al où x et y sont des teneurs en poids répondant aux relations suivantes :
$\text{70≦ x ≦ 80}$
$\text{20 ≦ y ≦ 30}$
$\text{x+y = 100}$
pour l'ajout de Cr dans des bains d'aluminium en fusion, par réalisation d'une poudre contenant x% de Cr et y% d'Al puis compactage de cette poudre en boulets, caractérisé en ce que l'on réalise ladite poudre par la succession des etapes consistant à :
a) réaliser par fusion un alliage de Cr et Al contenant des teneurs en poids de Cr et d'Al approchant respectivement x par excès et y par defaut,
b) broyer finement ledit alliage en une poudre brute et analyser les teneurs respectives dudit alliage ou de ladite poudre brute en poids de Cr et d'Al,
c) si la teneur de l'alliage ou de la poudre brute en poids d'Al est inferieure à y, apporter à la poudre brute un complément d'aluminium finement divisé pour obtenir ladite poudre contenant x% de Cr et y% d'Al ledit complément d'aluminium finement divisé correspondant à moins de 10% du poids de poudre brute.

2. Procédé selon la revendication 1, caractérisé en ce que l'on réalise par aluminothermie, lors de l'étape a, ledit alliage de Cr et Al.

3. Procédé selon l'une quelconque des revendications 1 et 2, caractérisé en ce que l'on réalise ledit alliage de Cr et Al, lors de l'étape a), avec des teneurs en poids de Cr et Al approchant suffisamment x et y, respectivement, pour que ledit complément d'Al finement divisé corresponde à moins de 5% du poids de poudre brute.

4. Procédé selon la revendication 3, caractérisé en ce que l'on réalise ledit alliage de Cr et Al, lors de l'étape a), avec des teneurs en poids de Cr et Al approchant suffisamment x et y, respectivement, pour que ledit complément d'Al finement divisé corresponde à environ 2% du poids de poudre brute.

5. Procédé selon l'une quelconque des revendications 1 à 4, caractérisé en ce que la poudre brute présente une granulométrie comprise entre 0,250 mm et 0,053 mm.

6. Procédé selon l'une quelconque des revendications 1 à 5, caractérisé en ce que le complément d'aluminium finement divisé présente une granulométrie inférieure à 420 µm.

7. Procédé selon la revendication 6, caractérisé en ce qu'au plus 15% du poids du complément d'aluminium finement divisé présente une granulométrie inférieure à 53 µm.

8. Procédé selon l'une quelconque des revendications 1 à 7, caractérisé en ce que la poudre contenant x% de Cr et y% d'Al présente une densité de l'ordre de 2,5 ± 0,2, et un boulet présente une densité de l'ordre de 5,6 ± 0,2.

9. Procédé selon l'une quelconque des revendications 1 à 8, caractérisé en ce que l'on ajoute un liant à la poudre avant compactage.

10. Procédé selon la revendication 9, caractérisé en ce que le liant est un liant carboné.

11. Procédé selon la revendication 10, caractérisé en ce que le liant est de la bakélite.

12. Procédé selon l'une quelconque des revendications 9 à 11, caractérisé en ce que le liant est ajouté à raison d'environ 2°/00 du poids de la poudre contenant x% de Cr et y% d'Al, avant compactage.

## Claims

1. A process for the production of balls containing x% of Cr and y% of Al where x and y are gravimetric contents corresponding to the following relationships:
$\text{70 ≦ x ≦ 80}$
$\text{20 ≦ y ≦ 30}$
$\text{x+y = 100}$
for adding Cr into molten aluminium baths, by producing a powder containing x% of Cr and y% of Al and then compacting this powder into balls, characterized in that said powder is produced by a succession of stages consisting in:
a) producing, by melting, an alloy of Cr and Al containing gravimetric Cr and Al contents approximating x by an excess and y by a deficit respectively,
b) finely grinding said alloy into a crude powder and analyzing the gravimetric Cr and Al contents respectively in said alloy or in said crude powder, and
c) if the gravimetric Al content of the alloy or of the crude powder is less than y, adding to the crude powder an additional amount of finely divided Al in order to obtain said powder containing x% of Cr and y% of Al, said additional amount of finely divided Al corresponding to less than 10% by weight of the crude powder.

2. The process as claimed in claim 1, characterized in that said alloy of Cr and Al is produced in stage a) by the thermite process.

3. The process as claimed in any of claims 1 and 2, characterized in that said alloy of Cr and Al is produced in stage a), with gravimetric Cr and Al contents sufficiently approximating to x and y respectively so that said additional amount of finely divided Al corresponds to less than 5% by weight of the crude powder.

4. The process as claimed in claim 3, characterized in that said alloy of Cr and Al is produced in stage a), with gravimetric Cr and Al contents sufficiently approximating to x and y respectively so that said additional amount of finely divided Al corresponds to approximately 2% by weight of the crude powder.

5. The process as claimed in any of claims 1 to 4, characterized in that the crude powder has a particle size of between 0.250 mm and 0.053 mm.

6. The process as claimed in any of claims 1 to 5, characterized in that the additional amount of finely divided aluminium has a particle size less that 420 µm.

7. The process as claimed in claim 6, wherein not more than 15% by weight of the additional amount of finely divided aluminium has a particle size less than 53 µm.

8. The process as claimed in any of claims 1 to 7, characterized in that the powder containing x% of Cr and y% of Al has a density of the order of 2.5 + 0.2 and a ball has a density of the order of 5.6 + 0.2.

9. The process as claimed in any of claims 1 to 8, characterized in that a binder is added to the powder before compacting.

10. The process as claimed in claim 9, characterized in that the binder is a carbon-containing binder.

11. The process as claimed in claim 10, characterized in that the binder is bakelite.

12. The process as claimed in any of claims 9 to 11, characterized in that the binder is added at a rate of approximately 0.2% by weight of the powder containing x% of Cr and y% of Al, before compacting.

## Patentansprüche

1. Verfahren zum Herstellen von Kügelchen mit einem Gehalt an x% Cr und y% Al, wobei x und y Gewichtsanteile sind, die den folgenden Beziehungen genügen:
$\text{70≦ x≦ 80}$
$\text{20≦ y≦ 30}$
$\text{x + y = 100}$
für die Zugabe von Chrom in Aluminium-Schmelzen durch Verfertigen eines x% Cr und y% Al enthaltenden Pulvers und anschließende Kompaktierung dieses Pulvers zu Kügelchen,
**dadurch gekennzeichnet,**
daß man das Pulver durch eine Reihe von Schritten gewinnt, die darin bestehen:
a) Herstellung einer Legierung aus Cr und Al durch Aufschmelzen, welche annähernde Gewichtsanteile an Cr und Al von x im Überschuß bzw. y im Mangel enthält,
b) feine Vermahlung der Legierung zu einem Rohpulver und Analysierung der jeweiligen Gewichtsanteile der Legierung oder des Rohpulvers an Cr und Al,
c) falls der Gewichtsanteil der Legierung oder des Rohpulvers an Al kleiner als y ist, Zugabe einer Ergänzung an feinverteiltem Aluminium zum Rohpulver, um den Pulvergehalt von x% Cr und y% Al zu erhalten, wobei die Ergänzung an feinverteiltem Aluminium verniger als 10 Gew.% des Rohpulvers entspricht.

2. Verfahren nach Anspruch 1, dadurch gekennzeichnet, daß man im Schritt a) die Legierung aus Cr und Al durch Aluminothermie herstellt.

3. Verfahren nach einem der Ansprüche 1 und 2, dadurch gekennzeichnet, daß man im Schritt a) die Legierung aus Cr und Al mit ausreichend an x bzw. y angenäherten Gewichtsanteilen von Cr und Al herstellt, so daß die Ergänzung an feinverteiltem Al verniger als 5 Gew.% des Rohpulvers entspricht.

4. Verfahren nach Anspruch 3, dadurch gekennzeichnet, daß man im Schritt a) die Legierung aus Cr und Al mit ausreichend an x bzw. y angenäherten Gewichtsanteilen von Cr und Al herstellt, so daß die Ergänzung an feinverteiltem Al etwa 2 Gew.% des Rohpulvers entspricht.

5. Verfahren nach einem der Ansprüche 1 bis 4, dadurch gekennzeichnet, daß das Rohpulver eine Korngröße zwischen 0,250 mm und 0,053 mm umfaßt.

6. Verfahren nach einem der Ansprüche 1 bis 5, dadurch gekennzeichnet, daß die Ergänzung an feinverteiltem Aluminium eine Korngröße kleiner als 420µm aufweist.

7. Verfahren nach Anspruch 6, dadurch gekennzeichnet, daß höchstens 15 Gew.% der Ergänzung an feinverteiltem Aluminium eine Korngröße kleiner als 53 µm darstellen.

8. Verfahren nach einem der Ansprüche 1 bis 7, dadurch gekennzeichnet, daß das x% Cr und y% Al enthaltende Pulver eine Dichte in der Größenordnung von 2,5 + 0,2 und ein Kügelchen eine Dichte in der Größenordnung von 5,6 + 0,2 aufweisen.

9. Verfahren nach einem der Ansprüche 1 bis 8, dadurch gekennzeichnet, daß man dem Pulver vor der Kompaktierung ein Bindemittel zugibt.

10. Verfahren nach Anspruch 9, dadurch gekennzeichnet, daß das Bindemittel ein kohlenstoffhaltiges Bindemittel ist.

11. Verfahren nach Anspruch 10, dadurch gekennzeichnet, daß das Bindemittel Bakelit ist.

12. Verfahren nach einem der Ansprüche 9 bis 11, dadurch gekennzeichnet, daß das Bindemittel vor der Kompaktierung im Verhältnis von etwa 2‰ des x% Cr und y% Al enthaltenden Pulvers zugegeben wird.
